# FASCICULE DE BREVET EUROPEEN

(11) **EP 0 384 862 B1**
(45) Date de publication et mention de la délivrance du brevet: **28.07.1993**
(21) Numéro de dépôt: 90420088.8
(22) Date de dépôt: 20.02.1990
(51) Int. Cl.: C22B 15/00, C22C 9/02, H01B 1/02

(54) **Alliages CuSn désoxydés partiellement au Mg - ou au Ca - destinés aux conducteurs électriques et/ou thermiques**
Kupfer-Zinn-Legierungen, teilweise desoxidiert mittels Magnesium oder Calcium und geeignet für elektrische Leiter und/oder Wärmeleiter
Copper-tin alloys, partly deoxidized with magnesium or calcium, for electrical and/or thermal conductors

(30) Priorité: 22.02.1989 FR 8902850
(43) Date de publication de la demande: 29.08.1990
(73) Titulaire: TREFIMETAUX, 92400 Courbevoie (FR)
(72) Inventeur: Borhan Tavakoli, Abbas, F-27140 Gisors (FR); Welter, Jean-Marie, F-27140 Gisors (FR)
(74) Mandataire: Séraphin, Léon

(56) Documents cités:
- DE-C- 698 236
- GB-A- 2 012 813
- US-A- 4 650 650

## Description

La présente invention concerne le domaine des alliages CuSn destinés à la fabrication de conducteurs électriques et/ou thermiques.
Ces conducteurs électriques et/ou thermiques sont utilisés soit comme barres méplats à angles vifs ou arrondis, pour tableaux et canalisations électriques, soit comme conducteurs électriques dans les machines tournantes (collecteurs ou bobinage), soit comme conducteurs thermiques dans les échangeurs thermiques.

Les alliages destinés à ces applications doivent satisfaire un certain nombre d'exigences :
- la conductivité électrique et thermique doit être la plus élevée possible,
- une grande solidité mécanique est nécessaire pour que l'alliage puisse supporter les forces centrifuges et magnétiques exercées sur les collecteurs et bobinages de machines tournantes
- une ductilité suffisante nécessaire pour la mise en forme des produits finis (pliage par exemple)
- une très bonne tenue à chaud, autrement dit une température de demi-adoucissement élevée, car ces alliages peuvent être soumis à des conditions de température sévères
- une bonne résistance à la corrosion sous tension car ces alliages travaillent dans des conditions susceptibles de provoquer ce type de corrosion
- un prix de revient avantageux avec un procédé d'élaboration simple.

Dans cette demande, toutes les compositions d'alliages sont en pourcentage pondéral.

A l'heure actuelle, les alliages les plus utilisés sont, selon la nomenclature ISO (nomenclature ASTM entre parenthèses) :
. CuETP (C11000) pour tableaux et canalisations électriques à angles vifs ou arrondis.
. CuETP (C11000), CuAg 0,035% (C11300) et CuAg 0,08% (C11600) pour les conducteurs électriques (les collecteurs et bobinages des machines tournantes par exemple) ou thermiques.

Parmi ces alliages, le CuETP (C11000) présente une faible résistance mécanique et nécessite donc pour le durcir, une ou plusieurs passes d'étirage ou laminage (opérations qui sont coûteuses et lentes) avec, parfois des recuits intermédiaires à cause de sa capacité limitée de prise d'écrouissage. D'autre part, sa température de demi-adoucissement (en relation avec la tenue à chaud) est basse.
Quant aux alliages CuAg (0,035 à 0,08% en Ag), ils présentent une ductilité moyenne, sont relativement onéreux et ont une tenue à chaud moyenne.

L'invention a donc pour objet de procurer un alliage de cuivre qui répond aux exigences énumérées précédemment, ainsi que son procédé de fabrication.

Selon l'invention, l'objectif précité est atteint par un alliage CuSn obtenu par désoxydation partielle et contrôlée du cuivre avec du magnésium ou du calcium.

L'alliage de cuivre selon l'invention a la composition suivante (les teneurs expriment des pourcentages pondéraux) :
- étain : de 200 à 1200ppm et de préférence de 500 à 900 ppm
- la teneur résiduelle en Mg ou Ca est inférieure à 10 ppm, le Mg ou le Ca étant sous forme d'oxyde (MgO ou CaO).
- la teneur en oxygène est inférieure à 100 ppm et de préférence inférieure à 50 ppm.
- la teneur en impuretés métalliques est inférieure à 40 ppm
- cuivre : reste.

L'inventeur a trouvé que les alliages CuSn selon l'invention présentaient, par rapport aux alliages de l'art antérieur utilisés pour les mêmes applications, une conductivité électrique voisine à très légèrement inférieure, des propriétés mécaniques améliorées pour une ductilité comparable, une résistance à la corrosion sous tension nettement supérieure, une tenue à chaud supérieure.

Les essais réalisés par l'inventeur ont montré que le choix de l'agent de désoxydation était important. Ainsi, par rapport au phosphore qui est un agent de désoxydation généralement utilisé jusqu'à présent, le magnésium ou le calcium présentent un pouvoir désoxydant supérieur.

En outre, l'incidence d'un excès éventuel d'agent de désoxydation est favorable à l'emploi de magnésium ou de calcium:
- d'une part un éventuel excès de Mg ou de Ca en solution solide n'aura pas d'effet néfaste sur la conductivité électrique de l'alliage, contrairement à un excès de P, comme le montrent les valeurs de Δρ/P qui suivent:
   (Δρ/P) Mg = 2. 08 µΩ cm/%
   (Δρ/P) Ca = 1.03 µΩ cm/%
   (Δρ/P) P = 14.3 µΩ cm/%
   Δρ/P exprime l'augmentation de résistivité de l'alliage par pour-cent pondéral d'agent de désoxydation
- d'autre part un éventuel excès de Mg ou Ca résiduel peut contribuer à la consolidation du Cu.

Les essais réalisés par l'inventeur ont montré que la quantité de Mg ou de Ca doit être choisie de façon à assurer volontairement une désoxydation partielle et contrôlée, ce qui est particulièrement avantageux.
En effet, cela évite d'avoir recours à un bain complètement exempt d'oxygène (libre ou combiné), ce qui entraîne certains inconvénients; en effet, il faudrait dans ce cas :
- soit utiliser le cuivre de qualité OFHC coûteux, car son procédé d'élaboration est compliqué :
- soit ajouter une quantité beaucoup plus importante de l'élément désoxydant pour assurer non seulement le piègeage de l'oxygène libre, mais aussi la réduction des oxydes d'impuretés métalliques présentes dans le bain. Une telle réduction remettra les impuretés en solution, et fera chuter par conséquent la conductivité électrique de l'alliage.

Le procédé selon l'invention permet de réaliser une désoxydation partielle et contrôlée.
Il comporte les étapes suivantes :
a) fusion de cathodes ou de déchets Cu à teneur en impuretés contrôlée
b) désoxydation partielle du bain au Mg ou au Ca
c) contrôle de l'oxygène libre du bain par une sonde électrochimique et, le cas échéant, ajout de Mg (ou Ca)
d) période d'attente
e) addition d'étain
f) période d'homogénéisation
g) dégazage du bain à l'argon ou tout autre gaz inerte ou réducteur
h) contrôle de la composition du bain à l'aide d'un spectromètre optique à étincelle (les analyses sont réalisées sur des prélèvements effectués dans le métal liquide) et ajustement éventuel de la composition
i) coulée sous atmosphère inerte ou réductrice
j) mise en forme du métal.

Selon l'invention la mise en forme du métal comporte une étape de filage à chaud, une étape d'étirage, éventuellement suivie d'une étape de tréfilage, jusqu'aux dimensions finales. On peut aussi mettre en forme le métal par laminage à chaud suivi d'un laminage à froid jusqu'à l'épaisseur finale.

Le procédé selon l'invention est entièrement sous contrôle grâce à des techniques d'analyse chimique adaptées : les ajouts de Mg ou Ca se font d'après les informations fournies par ces analyses, de sorte qu'il est possible de réaliser une désoxydation partielle et contrôlée du bain de Cu jusqu'au niveau souhaité qui peut correspondre à une teneur en oxygène libre inférieure à 10 ppm.

Le procédé permet donc d'obtenir de manière fiable et reproductible des alliages CuSn performants, même en partant de déchets de Cu qui peuvent contenir des teneurs en impuretés variables.

Le procédé selon l'invention est particulièrement économique, d'une part en raison de la faible teneur en éléments d'alliage (Sn) et en raison de faibles quantités de Mg ou Ca consommées par le procédé selon l'invention, mais d'autre part surtout en raison des propriétés mécaniques de l'alliage selon l'invention qui permettent de diminuer le nombre de passes d'étirage, de tréfilage, de laminage sans recuits intermédiaires coûteux et pénalisants pour la productivité.

Les exemples qui suivent illustrent l'invention sans la limiter.

### Exemple 1

Le tableau ci-dessous donne la composition d'un alliage "A" selon l'invention (en ppm en poids) :

Cet alliage a été réalisé de la façon suivante :

Dans un four à induction d'une capacité de 1500 kg, on fait fondre à 1190°C, 1200 kg de cathodes de cuivre. Le métal liquide protégé par une couverte de charbon de bois séché a été ensuite désoxydé partiellement avec 40ppm de Mg ajouté sous forme de fils fourrés introduit au fond du four pour améliorer le rendement. Après 15 minutes d'attente, la teneur en oxygène libre du bain a été contrôlée par sonde électrochimique pour s'assurer qu'elle était inférieure à 10ppm. Ensuite l'addition d'étain a eu lieu, suivie d'un temps d'homogénéisation de 10 minutes. Le bain a été ensuite dégazé à l'argon (débit 12 l/min) pendant 15 minutes. Avant la coulée, la composition du bain a été contrôlée et le cas échéant corrigée par l'analyse des différents éléments; ces analyses sont réalisées à l'aide d'un spectromètre optique à étincelles et sur des prélèvements effectués dans le bain liquide. Ensuite, la coulée de billettes de Ø=200mm et L=4m a été effectuée à 1190°C sous atmosphère réductrice (CO). Les billettes obtenues ont été ensuite filées sous eau à 800°C (méplats de 41,5x7mm) avant d'être étirées pour obtenir différents taux de réduction.

Les propriétés obtenues sont réunies dans le tableau I, où nous avons ajouté les résultats d'essais de caractérisation de deux autres alliages comparables (C11000 et C11600) que nous avons transformés et caractérisés dans les mêmes conditions que l'alliage objet de l'invention (A).

Du Tableau I, il ressort que l'alliage objet de cette invention présente :
. une solidité mécanique supérieure à celle de CuETP et CuAg 0,08%, pour un allongement (ductilité) comparable
. une meilleure prise d'écrouissage, donc la possibilité d'appliquer un taux de réduction plus important (à l'étirage) sans nécessité d'un recuit intermédiaire,
. une meilleure limite élastique à l'état brut de filage surtout par rapport au CuAg 0,08%.

### Exemple II

Le tableau ci-dessous donne la composition d'un alliage B selon l'invention (en ppm en poids) :

Cet alliage a été élaboré suivant le même procédé (que dans l'exemple I). La désoxydation partielle a été effectuée avec 30 ppm de Mg.

Les propriétés obtenues après 25% de réduction par étirage (H14) sont, rassemblées dans le tableau II. Nous y avons également réuni les propriétés de quatre alliages comparables :
CuSn600 ppm (sans désoxydation), CuETP (C11000)
CuAg 0,035% (C11300) et CuAg 0,08% (C11600);
ces alliages ont été transformés et caractérisés dans les mêmes conditions que l'alliage objet de l'invention (B).

Du Tableau II il ressort que par rapport à CuETP, CuAg (0,035 et 0,08%) et CuSn 600 ppm (sans désoxydation), l'alliage objet de cette invention présente :
. une meilleure résistance mécanique pour un allongement comparable,
. une meilleure prise d'écrouissage donc un taux de réduction à la rupture plus élevé (50% au lieu de 40%) une température de demi-adoucissement plus élevée (meilleure tenue à chaud)
. une meilleure résistance à la corrosion sous tension
. un effet bénéfique du magnésium aussi bien sur le plan de désoxydation partielle du bain que sur le plan de durcissement du cuivre (le calcium présente les mêmes effets).

### Exemple III

Exemple qui met en évidence les effets d'une désoxydation poussée par le Mg de l'alliage CuSn 600ppm sur les caractéristiques thermomécaniques en particulier sur la conductivité électrique, qui chute considérablement.

Le tableau ci-dessous donne la composition d'un alliage C :

Cet alliage a été élaboré suivant le même procédé que dans l'exemple d'application I. La désoxydation a été effectuée avec 110 ppm de Mg.

Les caractéristiques obtenues sur le brut de presse de cet alliage sont reprises dans le tableau ci-dessous :

Il faut noter en outre une augmentation de la viscosité du bain.

L'alliage A représente un exemple suivant l'invention. Cu ETP et Cu Ag 0,08% représentent des exemples suivant l'art antérieur.

L'alliage B représente un exemple suivant l'invention tandis que les autres alliages sont des exemples de l'art antérieur.

## Revendications

1. Alliage CuSn caractérisé en ce que :
- la teneur en Sn est comprise entre 200 et 1200 ppm
- l'alliage a été désoxydé partiellement au Mg ou au Ca, la teneur résiduelle en Mg ou Ca étant inférieure à 10ppm, le Mg ou le Ca étant sous forme d'oxyde
- la teneur en oxygène est inférieure à 100 ppm
- la teneur en impuretés métalliques est inférieure à 40 ppm
- le cuivre constitue le reste
ces teneurs expriment des pourcentages en poids.

2. Alliage CuSn selon la revendication 1 dans lequel la teneur en Sn est comprise entre 500 et 900 ppm.

3. Alliage CuSn selon la revendication 1 dans lequel la teneur en oxygène est inférieure à 50 ppm.

4. Procédé de fabrication d'un alliage CuSn selon l'une quelconque des revendications 1 à 3 caractérisé par les étapes suivantes:
a) fusion de cathodes (ou de déchets à teneur contrôlée d'impuretés) sous une couverte de charbon de bois ou tout autre environnement réducteur
b) désoxydation partielle du bain au Mg (ou au Ca)
c) contrôle de l'oxygène libre du bain et ajustement éventuel de la quantité de Mg (ou en Ca) ajouté
d) une période d'attente
e) addition d'étain
f) une période d'homogénéisation
g) un dégazage du bain à l'argon ou tout autre gaz inerte ou réducteur
h) contrôle de la composition du bain et le cas échéant son ajustement
i) coulée sous atmosphère inerte ou réductrice
j) mise en forme du métal.

5. Procédé selon la revendication 4 dans lequel la teneur en Mg (ou en Ca) ajouté au bain est contrôlée et le cas échéant ajustée, pour que la teneur en oxygène libre du métal liquide soit inférieure à 10ppm.

6. Procédé selon la revendication 4 dans lequel le contrôle de l'oxygène libre du bain est réalisé avec une sonde électrochimique et dans lequel le contrôle de la composition du bain est réalisé par analyse, à l'aide d'un spectromètre optique à étincelles, de prélèvements dans le métal liquide.

7. Procédé selon la revendication 4 dans lequel ladite mise en forme du métal comporte une phase de filage à chaud, un étirage suivi éventuellement d'un tréfilage, jusqu'aux dimensions finales.

8. Procédé selon la revendication 4 dans lequel ladite mise en forme du métal comporte une phase de laminage à chaud, suivie d'une phase de laminage à froid jusqu'à l'épaisseur finale.

9. Procédé selon la revendication 4 dans lequel la désoxydation partielle du bain au Mg ou au Cu est réalisée en introduisant le Mg ou le Ca au fond du four sous forme de fils fourrés.

10. Application des alliages selon l'une quelconque des revendications 1 à 9 à la fabrication de conducteurs électriques et/ou thermiques.

## Patentansprüche

1. CuSn-Legierung, **dadurch gekennzeichnet, daß:**
- der Sn-Gehalt im Bereich von 200 bis 1200 ppm ist
- die Legierung teilweise mit Mg oder Ca desoxidiert wurde, wobei der Restgehalt an Mg oder Ca unter 10 ppm ist und das Mg oder das Ca in Oxidform ist
- der Sauerstoffgehalt unter 100 ppm ist
- der Gehalt an metallischen Verunreinigungen unter 40 ppm ist
- das Kupfer den Rest bildet,
diese Gehalte Gewichtsprozentsätze ausdrücken.

2. CuSn-Legierung nach dem Anspruch 1, in der der Sn-Gehalt zwischen 500 und 900 ppm ist.

3. CuSn-Legierung nach dem Anspruch 1, in der der Sauerstoffgehalt unter 50 ppm ist.

4. Verfahren zur Herstellung einer CuSn-Legierung nach irgendeinem der Ansprüche 1 bis 3,
**gekennzeichnet durch** die folgenden Schritte:
a) Schmelzen von Kathoden (oder Abfällen mit kontrolliertem Verunreinigungsgehalt) unter einer Abdeckung aus Holzkohle oder jeder anderen reduzierenden Umgebung
b) teilweise Desoxidation des Bades mit Mg (oder mit Ca)
c) Überwachung des freien Sauerstoffs des Bades und eventuelles Justieren der Menge von zugesetztem Mg (oder Ca)
d) eine Wartedauer
e) Zusatz von Zinn
f) eine Homogenisierungsdauer
g) eine Entgasung des Bades mit Argon oder jedem anderen inerten oder reduzierenden Gas
h) Überwachung der Zusammensetzung des Bades und ggf. ihre Justierung
i) Gießen unter inerter oder reduzierender Atmosphäre
j) Formgebung des Metalls.

5. Verfahren nach dem Anspruch 4, bei dem der Gehalt an dem Bad zugesetztem Mg (oder Ca) gesteuert und erforderlichenfalls justiert wird, so daß der Gehalt des flüssigen Metalls an freiem Sauerstoff unter 10 ppm ist.

6. Verfahren nach dem Anspruch 4, bei dem die Überwachung des freien Sauerstoffs des Bades mit einer elektrochemischen Sonde erfolgt und bei dem die Überwachung der Zusammensetzung des Bades durch Analyse von Entnahmen aus dem flüssigen Metall mittels eines optischen Funkenspektrometers erfolgt.

7. Verfahren nach dem Anspruch 4, bei dem die Formgebung des Metalls eine Warmextrusionsphase, ein Recken und eventuell folgendes Ziehen bis zu den Endabmessungen aufweist.

8. Verfahren nach dem Anspruch 4, bei dem die Formgebung des Metalls eine Warmwalzphase und eine nachfolgende Kaltwalzphase bis zur Enddicke aufweist.

9. Verfahren nach dem Anspruch 4, bei dem die teilweise Desoxidation mit Mg oder Ca durch Einführen des Mg oder des Ca am Boden des Ofens in Form von Fülldrähten durchgeführt wird.

10. Verwendung der Legierungen nach irgendeinem der Ansprüche 1 bis 9 zur Herstellung von elektrischen und/oder thermischen Leitern.

## Claims

1. CuSn alloy, characterized in that the Sn content is between 200 and 1200 ppm, the alloy having been partly Mg or Ca deoxdized, the residual Mg or Ca content being below 10 ppm, the Mg or Ca being in oxide form, the oxygen content is below 100 ppm, the content of metallic impurities is below 40 ppm and copper constituting the residue, said contents expressing percentages by weight.

2. CuSn alloy according to claim 1, wherein the Sn content is between 500 and 900 ppm.

3. CuSn alloy according to claim 1, wherein the oxygen content is below 50 ppm.

4. Process for the production of a CuSn alloy according to any one of the claims 1 to 3, characterized by the following stages:
a) melting the cathodes (or waste with a controlled impurity content) under a cover of wood charcoal or any other reducing environment,
b) partial deoxidation of the bath with Mg or Ca,
c) checking the free oxygen of the bath and possible adjustment of the Mg or Ca quantity added,
d) a waiting period,
e) tin addition,
f) a homogenization period,
g) degassing the bath with argon or any other inert or reducing gas,
h) checking the bath composition and, if necessary, its adjustment,
i) casting under an inert or reducing atmosphere,
j) shaping the metal.

5. Process according to claim 4, wherein the Mg or Ca content added to the bath is checked and, if appropriate, adjusted, so that the free oxygen content of the liquid metal is below 10 ppm.

6. Process according to claim 4, wherein the free oxygen of the bath is checked with an electrochemical probe and wherein the bath composition is checked by analysis using an optical spark spectrometer of samples taken from the liquid metal.

7. Process according to claim 4, wherein the shaping of the metal involves a hot drawing phase, a stretching phase, optionally followed by wiredrawing to the final dimensions.

8. Process according to claim 4, wherein the shaping of the metal involves a hot rolling phase, followed by a cold rolling phase to the final thickness.

9. Process according to claim 4, wherein the partial deoxidation of the bath with Mg or Ca is carried out by introducing the Mg or Ca into the bottom of the furnace in the form of lined wires.

10. Apglication of the alloys according to any one of the claims 1 to 9 to the production of electrical and/or heat conductors.
